# EUROPÄISCHE PATENTSCHRIFT

(11) **EP 1 909 981 B1**
(45) Veröffentlichungstag und Bekanntmachung des Hinweises auf die Patenterteilung: **19.11.2008**
(21) Anmeldenummer: 06762447.8
(22) Anmeldetag: 06.07.2006
(51) Int. Cl.: B21B 3/00

(54) **VERFAHREN UND FERTIGUNGSLINIE ZUM HERSTELLEN VON METALLBÄNDERN AUS KUPFER ODER KUPFERLEGIERUNGEN**
METHOD AND PRODUCTION LINE FOR MANUFACTURING METAL STRIPS MADE OF COPPER OR COPPER ALLOYS
PROCEDE ET CHAINE DE PRODUCTION POUR PRODUIRE DES BANDES METALLIQUES A BASE DE CUIVRE OU D'ALLIAGE DE CUIVRE

(30) Priorität: 07.07.2005 DE 102005031805
(43) Veröffentlichungstag der Anmeldung: 16.04.2008
(73) Patentinhaber: SMS Demag Aktiengesellschaft, 40237 Düsseldorf (DE)
(72) Erfinder: RICHTER, Hans-Peter, 57520 Friedewald (DE); WEINGARTEN, Ludwig, 40237 Düsseldorf (DE); PAWELSKI, Hartmut, 40883 Ratingen (DE); LINK, Rainer, 41239 Mönchengladbach (DE); MÜLLER, Wolfheinrich, 97209 Veitschöchheim (DE)
(74) Vertreter: Klüppel, Walter
(86) Internationale Anmeldenummer: PCT/EP2006/006590
(87) Internationale Veröffentlichungsnummer: WO 2007/006478

(56) Entgegenhaltungen:
- EP-A- 0 010 707
- DE-A1- 19 908 784
- GB-A- 2 202 780
- US-A- 4 354 880
- US-A- 5 140 837
- PATENT ABSTRACTS OF JAPAN Bd. 2003, Nr. 12, 5. Dezember 2003 (2003-12-05) & JP 2004 314086 A (NIPPON STEEL CORP), 11. November 2004 (2004-11-11)

## Beschreibung

Die Erfindung betrifft ein Verfahren und eine Fertigungslinie zum Herstellen von Metallbändern aus Kupfer oder Kupferlegierungen durch Gießen und Walzen.

Bisher werden solche Metallbänder aus Weichmetallen wie bspw. Kupfer oder Kupferlegierungen, durch Gießen in Blockform erzeugt (US-A 5 140 837). Nach dem Abkühlen muss der Block erneut erwärmt und in einem Warmwalzverfahren auf die geforderte Dicke gebracht werden. An das Warmwalzen anschließend erfolgt ein Fräsen an der Ober und Unterseite und ein Inspizieren und Aufrollen zu einem Bundring. Von einem Bundringablauf gelangt das Metallband in ein Reversiergerüst und wird nach einem Kaltwalzverfahren zum Bundring gewickelt und in Bundring-Form in einer Haubenglüheinrichtung zur Gefügeverfeinerung geglüht oder in abgewickelter Form im Durchlauf geglüht, danach gebeizt, gewaschen, getrocknet, dressiert und die Oberfläche wiederum vor dem Bundring-Wickeln inspiziert.

Die hierzu aufzuwendenden Betriebskosten und Investitionskosten für einen Neubau sowie die Anlagengestaltung bei vorhandenen nutzbaren Grundflächen sind grundsätzlich sehr hoch. In horizontaler Gießtechnik werden Metallbänder aus Kupfer oder Kupferlegierungen gegossen und kaltgewalzt mit bspw. 15 - 20 000 t /Jahr, und zwar deutlich geringeren Investitionskosten.

Eine Kapazitätssteigerung, die derzeit vom Markt gefordert wird (von 30.000 - 70 000 t/Jahr) ist mit den derzeitigen Kosten nicht mehr wirtschaftlich zu erreichen.

Der Erfindung liegt die Aufgabe zugrunde, die geforderte Kapazitätssteigerung in Verbindung mit geringeren Betriebskosten und reduzierten Anlagen-Investitionsko-sten dennoch zu erzielen.

Die gestellte Aufgabe wird erfindungsgemäß dadurch gelöst, dass die Schmelze in einem vertikalen und / oder horizontalen Bandstranggießprozess zum Kupferband vergossen wird, das Kupferband durch Fräsen an der Ober- und Unterseite gereinigt wird, einem Kaltwalzprozess unterzogen und versandbereit gemacht wird, oder nach Glühen, Beizen, Waschen und Trocknen und ggf. einem Dressierwalzschritt einer Inspektion unterzogen und dann versandbereit gemacht wird. Die Vorteile sind, dass eine Blockgießvorrichtung, das Erwärmen des Blocks auf Walztemperatur und das Warmwalzen völlig eingespart werden. Weiter ist vorteilhaft, dass der Kaltwalzprozess an die geplanten Produktionsmengen flexibel angepasst werden kann, bspw. dadurch, dass die Kaltwalzung auf optimale Bandtemperatur im Auslauf gefahren werden kann.

Eine Ausgestaltung ergibt sich dadurch, dass aus inspizierten Bundringen stapelweise Bleche durch Querteilen des Kupferbandes hergestellt werden.

Ebenso besteht eine Weiterbildung darin, dass aus inspizierten Bundringen durch Längsteilen aufrollbare Kupferband-Streifen hergestellt werden.

Die Temperaturführung kann vorteilhaft dadurch vorgenommen werden, dass beim Kaltwalzen das Kupferband auf der Einlaufseite mit Öl geschmiert und auf der Auslaufseite mit kalten oder tiefkalten inerten Gasen gekühlt wird. Es können unterschiedliche Medien zum Kühlen herangezogen werden.

Dabei ist es vorteilhaft, dass die Sollwert-Vorgabe für die Walzparameter auf eine maximale Bandtemperatur von 120 °C eingestellt wird. Dadurch können die Parameter (Istwerte) für Gießen und Fräsen an den Walzprozess gekoppelt werden.

Das Verfahren kann noch dadurch verbessert werden, dass auf Fertigbanddicke temperaturgeführte, kaltgewalzte Kupferband-Bundringe entweder in einer Hauben-Glüheinrichtung in Bundring-Form oder im Durchlauf-Glühverfahren in der Gefügestruktur weiter verfeinert, danach gebeizt, gewaschen, getrocknet und an der Oberfläche inspiziert und in Bundring-Form weiterverarbeitet werden.

Die Fertigungslinie zur Herstellung von Metallbändern aus Kupfer oder Kupferlegierung mit zumindest einer Schmelzeinrichtung, einer Gießeinrichtung und einer Walzeinrichtung ist vorzugsweise für eine Kaltverformung von 23 mm bis 0,2 mm Kupferbanddicke gestaltet.

Zur Lösung der gestellten Aufgabe wird vorrichtungstechnisch vorgeschlagen, dass auf die Schmelzeinrichtung folgend in Fertigungsrichtung hintereinander zumindest eine vertikale Bandstranggieß-Einrichtung und / oder eine horizontale Bandstranggieß-Einrichtung, eine unmittelbar anschließende Fräseinrichtung, eine Bundabrolleinrichtung, eine Kaltwalzeinrichtung, eine Bundaufrolleinrichtung und eine Glüheinrichtung in Folge hintereinander angeordnet sind. Eine Gießvorrichtung für Blöcke, die abkühlen und in einem Ofen wieder auf Walztemperatur erwärmt werden müssen und ein Warmwalzgerüst selbst entfallen völlig. Dadurch werden beim Bau der Fertigungslinie nicht nur geringere Investitionskosten, sondern während des Betriebs geringere Betriebskosten (geringere Reparaturkosten und Reparaturzeiten) verlangt, denen eine höhere Leistungsfähigkeit der Anlage gegenübersteht.

Im weiteren Verlauf der Fertigungslinie ergeben sich zusätzliche Vorteile:

Die Kaltwalzeinrichtung besteht aus einem Reversiergerüst.

Die Fräseinrichtung schließt unmittelbar an die vertikale Bandstranggieß-Einrichtung an. Das Kupferband läuft vorteilhafterweise direkt in die nächste Einrichtung ein.

Die vertikale Bandstranggieß-Einrichtung, die Fräseinrichtung und das Reversiergerüst schließen unmittelbar aneinander an. Das Kupferband läuft ohne Unterbrechung in die nachfolgende Einrichtung ein.

Die Kaltwalzeinrichtung besteht aus einem Tandemgerüst.

Die vertikale Bandstranggieß-Einrichtung, die Fräseinrichtung und das Tandemgerüst schließen unmittelbar aneinander an. Das Kupferband läuft ohne Unterbrechung von Einrichtung zu Einrichtung.

Für höhere Walzleistungen ist es vorteilhaft, dass dem Tandemgerüst zwei parallel an- und vorgeordnete vertikale Bandstranggieß-Einrichtungen mit Fräseinrichtungen zugeordnet sind.

Eine höhere Gießleistung gegenüber der Walzeinrichtung kann dadurch erreicht werden, dass dem Tandemgerüst jeweils eine vertikale und eine horizontale Bandstranggieß-Einrichtung jeweils mit einer unmittelbar folgenden Fräseinrichtung vorgeordnet sind.

Bei zwei Gießeinrichtungen ist die Fertigungslinie derart gestaltet, dass bei zwei parallel gießenden vertikalen Bandstranggieß-Einrichtungen auf die jeweilige Fräseinrichtung jeweils ein Reversiergerüst folgt.

Eine andere Kombination für Gießen / Fräsen und Walzen ist dadurch gegeben, dass bei fertigungsparallelen vertikalen und horizontalen Bandstranggieß-Einrichtungen jeweils ein Reversiergerüst folgt.

Für alle Kombinationen der Fertigungslinie ist vorgesehen, dass die Glüheinrichtung jeweils entweder aus einer Hauben-Glüheinrichtung für Bundringe oder aus einer Durchlaufglüh-Einrichtung als Schwebebandofen ausgebildet ist.

In der Zeichnung sind Ausführungsbeispiele der Erfindung dargestellt, die nachstehend näher beschrieben werden.

Es zeigen:
- Fig. 1: die ganze Fertigungslinie in Baukasten-Darstellung mit den einzelnen Baugruppen,
- Fig. 2: eine Fertigungslinie mit einer örtlich bedingten Kombination aus Bandstranggieß-Einrichtung mit Fräseinrichtung in Block-Darstellung,
- Fig. 3: eine Fertigungslinie mit einer solchen Kombination aus Bandstranggieß-Einrichtung / Fräseinrichtung / Reversiergerüst in Blockdarstellung,
- Fig. 4: eine Fertigungslinie mit einer Kombination Bandstranggieß-Einrichtung / Fräseinrichtung / und Tandemgerüst in Blockdarstellung,
- Fig. 5: eine Fertigungslinie mit einer Kombination Bandstranggieß-Einrichtung / Fräseinrichtung und Tandemgerüst in Blockdarstellung,
- Fig. 6: eine Fertigungslinie mit zwei parallelen Bandstranggieß-Einrichtungen, die jeweils mit einer Fräseinrichtung kombiniert sind und einem Tandemgerüst in Blockdarstellung,
- Fig. 7: eine Fertigungslinie mit einer vertikalen und einer horizontalen Bandstranggieß-Einrichtung mit unmittelbar angeschlossenen Fräseinrichtungen und einem Tandemgerüst in Blockdarstellung,
- Fig. 8: eine Fertigungslinie mit jeweils aufeinander folgenden senkrechten Bandstranggieß-Einrichtungen und Fräseinrichtungen, denen parallele Reversiergerüste nachgeordnet sind, in Blockdarstellung und
- Fig. 9: eine Fertigungslinie mit parallelen Paarungen aus einer vertikalen Bandstranggieß-Einrichtung / einer horizontalen Bandstranggieß-Einrichtung, denen jeweils ein Reversiergerüst folgt.

Um ein Metallband 1 aus weichem Werkstoff herzustellen - Fig. 1 - wird Schmelze 2, bspw. Kupfer oder eine Kupferlegierung, aus einem nicht näher dargestellten Schmelzofen in einem Bandstranggieß-Prozess 3 vergossen und das Kupferband 4 durch Fräsen 5 jeweils mit einer schräg gegenüberliegenden Stützwalze an der Oberseite 5a und an der Unterseite 5b von Zunder gereinigt, einem Kaltwalzprozess 6 unterzogen und nach einer Inspektion 12 der Oberfläche zu einem Bundring 13 gewickelt und für den Versand vorbereitet.

Ein Bundring 13 kann auch zur weiteren Dickenreduzierung der Kupferbanddicke 18 erneut dem Kaltwalzprozess 6 zugeführt werden. Das damit sehr stark verdichtete Gefüge wird in einer Behandlung durch Glühen 7, Beizen 8, Waschen 9, Trocknen 10 und ggf. einem Dressierwalzschritt 11 nach einer Inspektion 12 zu einem inspizierten Bundring 13 gewickelt.

Aus den an ihrer Oberfläche inspizierten Bundringen 13 werden stapelweise Bleche 14 durch Querteilen 15 des Kupferbandes 4 hergestellt und dem Versand zugeführt. Aus den inspizierten Bundringen 13 werden alternativ nach einem Längsteilen 16 aufrollbare Kupferband-Streifen 17 erzeugt und dem Versand (in Pfeilrichtung) zugeführt.

Der Kaltwalzprozess 6 kann zur Erzeugung eines gewünschten Gefüges und analoger Eigenschaften zur Schonung der Arbeitswalzen derart ausgeführt werden, dass das Kupferband 4 auf der Einlaufseite (Fig. 1, links) mit Öl geschmiert und auf der Auslaufseite (Fig. 1, rechts) mit kalten oder tiefkalten, inerten Gasen, wie bspw. Stickstoff, gekühlt und gereinigt wird. Die Sollwerte für die Walzparameter werden auf eine maximale Bandtemperatur von 120 °C auf der Auslaufseite eingestellt.

Die Fertigbanddicke 18 entsteht aufgrund eines solchen vorteilhaften Verfahrens temperaturgeführt und die Kupferband-Bundringe 13 werden entweder in einer Hauben-Glüheinrichtung 31 mit der Bundring-Form 13 (oberer Teil in Fig. 1) oder in einem Durchlauf-Glühverfahren 7 behandelt, um das Gefüge zu verfeinem und das Metallband wieder weicher zu machen. Danach erfolgt das Beizen 8, das Waschen 9, das Trocknen 10 und das Aufwickeln zu an der Oberfläche inspizierten Bundringen 13.

Eine Schmelzeinrichtung 20 (bspw. ein Elektroofen) führt die Schmelze einer Gießeinrichtung 21 zu, die aus einer vertikalen (24a) oder in Sonderfällen oder Fällen der vorhandenen Kapazitäten auch aus einer horizontalen Bandstranggieß-Einrichtung 24b besteht.

In einer unmittelbar an die Gießeinrichtung 21 und das Fräsen 5 anschließenden Walzeinrichtung 22 erfolgt vorzugsweise eine Kaltumformung von 23 mm bis 0,2 mm Kupferbanddicke 18.

Auf die Schmelzeinrichtung 20 folgt in Fertigungsrichtung 23 hintereinander zumindest die vertikale Bandstranggieß-Einrichtung 24a oder in Ausnahmefällen eine vorhandene horizontale Bandstranggieß-Einrichtung 24b, eine unmittelbar anschließende Fräseinrichtung 25, eine Bundabrolleinrichtung 26, die Kaltwalzeinrichtung 22, eine Bundaufrolleinrichtung 27 und eine Glüheinrichtung 28, die alle in Folge in Fertigungsrichtung 23 angeordnet sind.

Die Kaltwalzeinrichtung 22 besteht im Ausführungsbeispiel aus einem Reversiergerüst 29. Es ist ein wesentlicher Bestandteil der Erfindung, dass die Fräseinrichtung 25 unmittelbar an die vertikale Bandstranggieß-Einrichtung 24a (oder die horizontale Bandstranggieß-Einrichtung 24b) anschließt. Dabei folgt ein Reversiergerüst 29, die Hauben-Glüheinrichtung 31, ein Schwebebandofen 32a und zusammen mit dem Dressierwalzschritt 11 und, falls gewünscht, das Querteilen 15 mit einer fliegenden Schere und das Längsteilen 16 zu Kupferband-Streifen 17.

Gemäß Fig. 3 bilden die vertikale Baridstranggieß-Einrichtung 24a, die Fräseinrichtung 25 und das Reversiergerüst 29 eine funktional zusammenwirkende Einheit.

In Fig. 4 besteht die Kaltwalzeinrichtung 22 aus einem Tandemgerüst 30. Die Fräseinrichtung 25 ist wieder unmittelbar an die vertikale Bandstranggieß-Einrichtung 24a angeschlossen.

Gemäß Fig. 5 bildet, ähnlich wie in Fig. 3 dargestellt, die vertikale Bandstranggieß-Einrichtung 24a, die Fräseinrichtung 25 und jetzt ein Tandemgerüst 30 die zusammenarbeitende Einheit. Die Hauben-Glüheinrichtung 31, der Schwebebandofen 32a, der Dressierwalzschritt 11, ggf. das Querteilen 15 und / oder das Längsteilen 16 schließen sich unverändert wie in den vorausgegangenen Fig. 2 bis 4 an.

In Fig. 6 wird eine Leistungssteigerung an Gießleistung dargestellt. Dafür sind dem Tandemgerüst 30 zwei parallel an- und vorgeordnete vertikale Bandstranggieß-Einrichtungen 24a, 24a mit Fräseinrichtung 25 zugeteilt.

Gemäß Fig. 7 sind vor dem Tandemgerüst 30 jeweils eine vertikale (24a) und eine horizontale Bandstranggieß-Einrichtung 24b jeweils mit funktional verschmolzener Fräseinrichtung 25 vorangestellt.

In Fig. 8 folgt bei zwei parallel verlaufenden vertikalen Bandstranggieß-Einrichtungen 24a, 24a auf die jeweilige Fräseinrichtung 25 jeweils ein Reversiergerüst 29 im ortsgebunden üblichen Abstand.

Gemäß Fig. 9 ist die Anordnung getroffen, dass bei fertigungsparallel vertikalen und horizontalen Bandstranggieß-Einrichtungen 24a, 24b jeweils im üblichen Abstand ein Reversiergerüst 29 angeordnet ist.

Die Glüheinrichtung 28 besteht jeweils entweder aus einer Haubenglüheinrichtung 31 für Bundringe 13 oder aus einer Durchlauf-Glüheinrichtung 32 als Schwebebandofen 32a.

### Bezugszeichenliste

- 1: Metallband
- 2: Schmelze
- 3: Bandstranggieß-Prozess
- 4: Kupferband
- 5: Fräsen
- 5a: Oberseite des Metallbandes
- 5b: Unterseite des Metallbandes
- 6: Kaltwaltprozess
- 7: Glühen
- 8: Beizen
- 9: Waschen
- 10: Trocknen
- 11: Dressierwalzschritt
- 12: Inspektion
- 13: (inspizierter) Bundring
- 14: Bleche
- 15: Querteilen
- 16: Längsteilen
- 17: Kupferband-Streifen
- 18: Kupferbanddicke
- 19:
- 20: Schmelzeinrichtung
- 21: Gießeinrichtung
- 22: (Kalt) Walzeinrichtung
- 23: Fertigungsrichtung
- 24a: vertikale Bandstranggieß-Einrichtung
- 24b: horizontale Bandstranggieß-Einrichtung
- 25: Fräseinrichtung
- 26: Bundabrolleinrichtung
- 27: Bundaufrolleinrichtung
- 28: Glüheinrichtung
- 29: Reversiergerüst
- 30: Tandemgerüst
- 31: Hauben-Glüheinrichtung
- 32: Durchlauf-Glüheinrichtung
- 32a: Schwebebandofen

## Patentansprüche

1. Verfahren zum Herstellen von Metallbändern (1) aus Kupfer oder Kupferlegierungen durch Gießen und Walzen,
**dadurch gekennzeichnet,**
**dass** die Schmelze (2) in einem vertikalen und / oder horizontalen Bandstranggießprozess (3) zum Kupferband (4) vergossen wird, das Kupferband (4) durch Fräsen (5) an der Ober- und Unterseite (5a, 5b) gereinigt wird, einem Kaltwalzprozess (6) unterzogen und versandbereit gemacht wird, oder nach Glühen (7), Beizen (8), Waschen (9) und Trocknen (10) und ggf. einem Dressierwalzschritt (11) einer Inspektion (12) unterzogen und dann versandbereit gemacht wird.

2. Verfahren nach Anspruch 1,
**dadurch gekennzeichnet,**
**dass** aus inspizierten Bundringen (13) stapelweise Bleche (14) durch Querteilen (15) des Kupferbandes (4) hergestellt werden.

3. Verfahren nach Anspruch 1,
**dadurch gekennzeichnet,**
**dass** aus inspizierten Bundringen (13) durch Längsteilen (16) aufrollbare Kupferband-Streifen (17) hergestellt werden.

4. Verfahren nach den Ansprüchen 1 oder 2,
**dadurch gekennzeichnet,**
**dass** beim Kaltwalzen (6) das Kupferband (4) auf der Einlaufseite mit Öl geschmiert und auf der Auslaufseite mit kalten oder tiefkalten, inerten Gasen gekühlt wird.

5. Verfahren nach einem der Ansprüche 1 bis 3,
**dadurch gekennzeichnet,**
**dass** die Sollwert-Vorgabe für die Walzparameter auf eine maximale Bandtemperatur von 120 °C eingestellt wird.

6. Verfahren nach einem der Ansprüche 1 bis 5,
**dadurch gekennzeichnet,**
**dass** auf Fertigbanddicke (18) temperaturgeführte, kaltgewalzte Kupferband-Bundringe (13) entweder in einer Hauben-Glüheinrichtung (31) in Bundring-Form (13) oder im Durchlauf-Glühverfahren (7) in der Gefügestruktur verfeinert, danach gebeizt, gewaschen, getrocknet und an der Oberfläche inspiziert und in Bundring-Form (13) weiterverarbeitet werden.

7. Fertigungslinie zur Herstellung von Metallbändern (1) aus Kupfer oder Kupferlegierungen mit zumindest einer Schmelzeinrichtung (20), einer Gießeinrichtung (21) und einer Walzeinrichtung (22), vorzugsweise für eine Kaltumformung von 23 mm bis auf 0,2 mm Kupferbanddicke (18),
**dadurch gekennzeichnet,**
**dass** auf die Schmelzeinrichtung (20) folgend in Fertigungsrichtung (23) hintereinander zumindest eine vertikale Bandstranggieß-Einrichtung (24a) und / oder eine horizontale Bandstranggieß-Einrichtung (24b), eine unmittelbar anschließende Fräseinrichtung (25), eine Bundabrolleinrichtung (26), eine Kaltwalzeinrichtung (22), eine Bundaufrolleinrichtung (27) und eine Glüheinrichtung (28) in Folge hintereinander angeordnet sind.

8. Fertigungslinie nach Anspruch 7,
**dadurch gekennzeichnet,**
**dass** die Kaltwalzeinrichtung (22) aus einem Reversiergerüst (29) besteht.

9. Fertigungslinie nach Anspruch 8,
**dadurch gekennzeichnet,**
**dass** die Fräseinrichtung (25) unmittelbar an die vertikale Bandstranggieß-Einrichtung (24a) anschließt.

10. Fertigungslinie nach Anspruch 7,
**dadurch gekennzeichnet,**
**dass** die vertikale Bandstranggieß-Einrichtung (24a), die Fräseinrichtung (25) und das Reversiergerüst (29) unmittelbar aneinander anschließen.

11. Fertigungslinie nach Anspruch 7,
**dadurch gekennzeichnet,**
**dass** die Kaltwalzeinrichtung (22) aus einem Tandemgerüst (30) besteht.

12. Fertigungslinie nach einem der Ansprüche 7 oder 11,
**dadurch gekennzeichnet,**
**dass** die vertikale Bandstranggieß-Einrichtung (24a), die Fräseinrichtung (25) und das Tandemgerüst (30) unmittelbar aneinander anschließen.

13. Fertigungslinie nach einem der Ansprüche 7 oder 11,
**dadurch gekennzeichnet,**
**dass** dem Tandemgerüst (30) zwei parallel an- und vorgeordnete vertikale Bandstranggieß-Einrichtungen (24a; 24a) mit Fräseinrichtungen (25) zugeordnet sind.

14. Fertigungslinie nach einem der Ansprüche 7 oder 11,
**dadurch gekennzeichnet,**
**dass** dem Tandemgerüst (30) jeweils eine vertikale und eine horizontale Bandstranggieß-Einrichtung (24a; 24b) jeweils mit unmittelbar folgender Fräseinrichtung (25) vorgeordnet sind.

15. Fertigungslinie nach einem der Ansprüche 7 oder 11,
**dadurch gekennzeichnet,**
**dass** bei zwei parallel gießenden vertikalen Bandstranggieß-Einrichtungen (24a;24a) auf die jeweilige Fräseinrichtung (25) jeweils ein Reversiergerüst (29) folgt.

16. Fertigungslinie nach einem der Ansprüche 7 oder 11,
**dadurch gekennzeichnet,**
**dass** bei fertigungsparallelen vertikalen und horizontalen Bandstranggieß-Einrichtungen (24a; 24b) jeweils ein Reversiergerüst (29) folgt.

17. Fertigungslinie nach einem der Ansprüche 7 bis 16,
**dadurch gekennzeichnet,**
**dass** die Glüheinrichtung (28) jeweils entweder aus einer Hauben-Glüheinrichtung (31) für Bundringe (13) oder aus einer Durchlauf-Glüheinrichtung (32) als Schwebebandofen (32a) ausgebildet ist.

## Claims

1. Method of producing metal strips (1) from copper or copper alloys by casting and rolling, **characterised in that** the melt (2) is cast in a vertical and/or horizontal strip continuous casting process (3) to form copper strip (4) and the copper strip (4) is cleaned by milling (5) at the upper side (5a) and lower side (5b), subjected to a cold-rolling process (6) and made ready for despatch or after annealing (7), pickling (8), washing (9) and drying (10) and optionally a tempering-pass rolling step subjected to an inspection (12) and then made ready for despatch.

2. Method according to claim 1, **characterised in that** sheets (14) are produced in stacked manner from inspected coils (13) by transverse dividing (15) the copper strip (4).

3. Method according to claim 1, **characterised in that** copper strip lengths (17) able to be rolled up are produced from inspected coils (13) by longitudinal dividing (16).

4. Method according to claim 1 or 2, **characterised in that** during the cold rolling (6) the copper strip (4) is lubricated with oil on the inlet side and is cooled by cold or chilled inert gases on the outlet side.

5. Method according to any one of claims 1 to 3, **characterised in that** the target value preset for the rolling parameters is set to a maximum strip temperature of 120° C.

6. Method according to any one of claims 1 to 5, **characterised in that** temperature-controlled cold-rolled copper strip coils (13) at finished strip thickness (18) are refined in structure either in a bell annealing device (31) in coil form (13) or in the continuous annealing process (7), thereafter pickled, washed, dried, inspected at the surface and further processed in coil form (13).

7. Finishing line for producing metal strips (1) of copper or copper alloys, comprising at least one smelting device (20), casting device (21) and rolling device (22), preferably for cold reshaping from 23 millimetres to 0.2 millimetres copper strip thickness (18), **characterised in that** arranged in sequence one after the other to follow the smelting device (20) in succession in finishing direction (23) are at least one vertical strip continuous casting device (24a) and/or horizontal strip continuous casting device (24b), directly succeeding milling device (25), coil unrolling device (26), cold-rolling device (22), coil rolling-up device (27) and annealing device (28).

8. Finishing line according to claim 7, **characterised in that** the cold-rolling device (22) consists of a reversing stand (29).

9. Finishing line according to claim 8, **characterised in that** the milling device (25) directly adjoins the vertical strip continuous casting device (24a).

10. Finishing line according to claim 7, **characterised in that** the vertical strip continuous casting device (24a), the milling device (25) and the reversing stand (29) directly adjoin one another.

11. Finishing line according to claim 7, **characterised in that** the cold rolling device (22) consists of a tandem stand (30).

12. Finishing line according to one of claims 7 and 11, **characterised in that** the vertical strip continuous casting device (24a), the milling device (25) and the tandem stand (30) directly adjoin one another.

13. Finishing line according to one of claims 7 and 11, **characterised in that** two vertical strip continuous casting devices (24a; 24a), which are arranged in parallel and upstream, with milling devices (25) are associated with the tandem stand (30).

14. Finishing line according to one of claims 7 and 11, **characterised in that** a vertical strip continuous casting device (24a) and a horizontal strip continuous casting device (24b) each with a respective directly following milling device (25) are each arranged upstream of the tandem stand (30).

15. Finishing line according one of claims 7 and 11, **characterised in that** in the case of two vertical strip continuous casting devices (24a; 24a) casting in parallel a respective reversing stand (29) follows the respective milling device (25).

16. Finishing line according to one of claims 7 and 11, **characterised in that** in the case of vertical and horizontal strip continuous casting devices (24a; 24b) parallel for finishing a respective reversing stand (29) follows each.

17. Finishing line according to any one of claims 7 to 16, **characterised in that** the annealing device (28) is respectively constructed either from a bell annealing device (31) for coils (13) or from a continuous annealing device (32) as suspended strip oven (32a).

## Revendications

1. Procédé pour la production de bandes métalliques (1) en cuivre ou en alliages de cuivre par coulage et laminage, **caractérisé**
**en ce que** la masse fondue (2) est coulée, dans un procédé vertical et/ou horizontal de coulée continue de bandes (3) en une bande de cuivre (4), la bande de cuivre (4) est nettoyée par fraisage (5) sur la face supérieure et inférieure (5a, 5b), est soumise à un processus de laminage à froid (6) et préparée pour l'envoi, ou soumise, après recuit (7), décapage (8), lavage (9) et séchage (10) et le cas échéant une étape de laminage de dressage (11), à une inspection (12), puis préparée pour l'envoi.

2. Procédé selon la revendication 1, **caractérisé**
**en ce qu'**on prépare, à partir des bobines inspectées (13) des tas de tôles (14) par division transversale (15) de la bande de cuivre (4).

3. Procédé selon la revendication 1, **caractérisé**
**en ce qu'**on prépare, à partir des bobines inspectées (13) par division longitudinale (16) des bandes de cuivre (17) pouvant être enroulées.

4. Procédé selon les revendications 1 ou 2, **caractérisé**
**en ce que** lors du laminage à froid (6) la bande de cuivre (4) est lubrifiée du côté entrée avec de l'huile et refroidie côté sortie avec des gaz inertes, froids ou très froids.

5. Procédé selon l'une quelconque des revendications 1 à 3, **caractérisé**
**en ce que** la valeur de consigne prédéfinie pour les paramètres de laminage est réglée à une température maximale de la bande de 120°C.

6. Procédé selon l'une quelconque des revendications 1 à 5, **caractérisé**
**en ce que** la structure des bobines (13) de bande de cuivre laminées à froid à l'épaisseur de la bande finie (18), à température contrôlée, est affinée dans un dispositif de recuit à capot (31) sous forme de bobine (13) ou dans un procédé de recuit continu (7), puis les bobines sont décapées, lavées, séchées et inspectées en surface puis transformées sous forme de bobine (13).

7. Ligne de production pour la fabrication de bandes métalliques (1) en cuivre ou en alliages de cuivre comprenant au moins un dispositif de fusion (20), un dispositif de coulée (21) et un dispositif de laminage (22), de préférence pour une transformation à froid de l'épaisseur de la bande de cuivre (18) de 23 mm à 0,2 mm, **caractérisée**
**en ce qu'**on a disposé après le dispositif de fusion (20), dans le sens de fabrication (23) les uns derrière les autres, au moins un dispositif vertical de coulée continue de bande (24a) et/ou un dispositif horizontal de coulée continue de bande (24b), un dispositif de fraisage (25) immédiatement consécutif, un dispositif de déroulement de bobine (26), un dispositif de laminage à froid (22), un dispositif d'enroulement de bobines (27) et un dispositif de recuit (28).

8. Ligne de production selon la revendication 7, **caractérisée**
**en ce que** le dispositif de laminage à froid (22) est constitué par une cage réversible (29).

9. Ligne de production selon la revendication 8, **caractérisée**
**en ce que** le dispositif de fraisage (25) est directement consécutif au dispositif vertical de coulée continue de bande (24a).

10. Ligne de production selon la revendication 7, **caractérisée**
**en ce que** le dispositif vertical de coulée continue de bande (24a), le dispositif de fraisage (25) et la cage réversible (29) sont directement consécutifs.

11. Ligne de production selon la revendication 7, **caractérisée**
**en ce que** le dispositif de laminage à froid (22) est constitué par une cage tandem (30).

12. Ligne de production selon l'une quelconque des revendications 7 ou 11, **caractérisée**
**en ce que** le dispositif vertical de coulée continue de bande (24a), le dispositif de fraisage (25) et la cage tandem (30) sont directement consécutifs.

13. Ligne de production selon l'une quelconque des revendications 7 ou 11, **caractérisée**
**en ce que** la cage tandem (30) est associée à deux dispositifs verticaux de coulée continue disposés parallèlement et en amont (24a;24a) avec des dispositifs de fraisage (25).

14. Ligne de production selon l'une quelconque des revendications 7 ou 11, **caractérisée**
**en ce que** la cage tandem (30) est précédée à chaque fois d'un dispositif horizontal et vertical de coulée continue de bandes (24a;24b) avec à chaque fois un dispositif de fraisage (25) immédiatement consécutif.

15. Ligne de production selon l'une quelconque des revendications 7 ou 11, **caractérisée**
**en ce que** dans le cas de deux dispositifs verticaux de coulée continue de bande (24a;24a) avec un coulage parallèle, chaque dispositif de fraisage (25) est suivi d'une cage réversible (29).

16. Ligne de production selon l'une quelconque des revendications 7 ou 11, **caractérisée**
**en ce que** dans le cas de dispositifs verticaux et horizontaux de production parallèle par coulée continue de bande (24a;24b), une cage réversible (29) est à chaque fois consécutive.

17. Ligne de production selon l'une quelconque des revendications 7 ou 16, **caractérisée**
**en ce que** le dispositif de recuit (28) est à chaque fois réalisé sous forme d'un dispositif de recuit à capot (31) pour bobine (13) ou d'un dispositif de recuit continu (32) sous forme de four à bande en suspension (32a).
